# EUROPÄISCHE PATENTSCHRIFT

(11) **EP 0 290 926 B1**
(45) Veröffentlichungstag und Bekanntmachung des Hinweises auf die Patenterteilung: **10.11.1993**
(21) Anmeldenummer: 88107091.6
(22) Anmeldetag: 03.05.1988
(51) Int. Cl.: D02G 1/02

(54) **Falschdralltexturiertes voluminöses Multifilamentgarn, Verfahren zu seiner Herstellung sowie Verwendung dieses Garns**
False-twist textured bulky multifilamentary yarn, method for making it, and its use
Fil multifilamentaire volumineux, texturé par fausse-torsion, procédé pour le fabriquer et utilisation de ce fil

(30) Priorität: 13.05.1987 DE 3715971
(43) Veröffentlichungstag der Anmeldung: 17.11.1988
(73) Patentinhaber: HOECHST AKTIENGESELLSCHAFT, 65926 Frankfurt am Main (DE)
(72) Erfinder: Bauer,Günther, 8901 Königsbrunn (DE)

(56) Entgegenhaltungen:
- EP-A- 0 022 065
- DE-A- 2 934 762
- FR-A- 1 602 518
- US-A- 4 262 481

## Beschreibung

Die Erfindung betrifft ein falschdralltexturiertes voluminöses synthetisches Multifilamentgarn aus einheitlichem Rohstoff, bestehend aus mindestens zwei Filamentgruppen mit verschiedenem, jedoch in sich im wesentlichen gleichen Einzeltiter ET₁ und ET₂. Die Erfindung betrifft ferner ein Verfahren zum Herstellen sowie die Verwendung eines derartigen Multifilamentgarnes.

Die Falschdralltexturierung hat sich als das kostengünstigste Bauschverfahren für endlose Multifilamentgarne mit einem Gesamttiter von weniger als 200 dtex erwiesen. Mit diesem Verfahren ist es allerdings bisher nicht möglich, ein flusenfreies Garn herzustellen, das mehr als ca. 100 Einzelkapillaren enthält. Das feinste, nach dem Falschdrallverfahren bisher kommerziell hergestellte Multifilamentgarn aus Polyethylenterephthalat (PET) hat den Titer 56 dtex f 100. In der Praxis gilt etwa folgende Erfahrung bei feinkapillarigen texturierten Garnen für den Einsatz in Geweben und Maschenware:
- Titer 55f46: unverwirbelt ist generell einsetzbar.
- Titer 55f46 x 2: kann wegen zu geringer Fadenreinheit nur verwirbelt als Kettgarn für Hochleistungswebstühle eingesetzt werden.
- Titer 55f46 x 3: ist auch verwirbelt zu flusig für den Einsatz als Kettgarn in der Weberei.
- Titer 55f46 x 4: ist nur für besonders unempfindliche Bereiche einsetzbar.
Multifilamentgarne höheren Gesamttiters, also beispielsweise 150 dtex f 250, werden vorzugsweise nach dem Lufttexturierverfahren gebauscht. Gewebe, Wirk- und Strickwaren, die ausschließlich aus feinen ungedrehten Multifilamentgarnen mit kleinerem Einzeltiter als 1 dtex bestehen, haben zu wenig Stand und sind im Griff zu "lappig". Deshalb wird beispielsweise in wildlederartigen Geweben die Kette bevorzugt aus gröberen und nur der Schuß aus feineren Einzelkapillaren hergestellt. Ähnliches gilt für die Unter- und Oberkette bei Wirkwaren.

Aus der EP-OS 0 124 869 ist ein wasserabweisendes textiles Gewebe hoher Dichte bekannt, bei dem gemäß einigen Ausführungsbeispielen ein synthetisches Multifilamentgarn aus zwei Filamentgruppen unterschiedlichen Einzeltiters verwendet wird, wobei der Einzeltiter der einen Filamentgruppe extrem fein und der Einzeltiter der anderen Filamentgruppe wesentlich gröber ist. Hierbei handelt es sich jedoch nicht um ein falschdralltexturiertes Multifilamentgarn. Vielmehr erfolgt die Vereinigung der feineren und gröberen Filamentgruppen u.a. beim Auslösen ihrer unterschiedlichen Schrümpfe. Dieses Verfahren ist daher aufwendig, und zwar sowohl in seiner Durchführung wie auch in der Ausrüstung der aus diesen Garnen hergestellten Gewebe, da sie nur über eine minimale Schrumpfkraft verfügen.

Ferner sind bereits zahlreiche Verfahren zum Herstellen eines synthetischen Multifilamentgarnes aus einheitlichem Rohstoff, bestehend aus mindestens zwei Filamentgruppen mit verschiedenem, jedoch in sich im wesentlichen gleichen Einzeltiter bekannt. Bei diesen Verfahren werden die beiden Filamentgruppen nach dem Spinnen im Falschdrallverfahren gemeinsam strecktexturiert. Die beiden Filamentgruppen werden unterschiedlich so vororientiert, daß das Verstreckverhältnis der Filamentgruppe mit gröberem Einzeltiter kleiner ist als das der Filamentgruppe mit feinerem Einzeltiter. Unter Verstreckverhältnis ist hierbei dasjenige Verstreckverhältnis zu verstehen, bei dem eine Strecktexturierung jeder der einzelnen Filamentgruppen eine Höchstzugkraftdehnung von 25 % ergäbe (vergleiche z.B. DE-OS 23 08 031, Lenzinger Berichte, Heft 47, 1979, S. 67f, EP-OS 0 022 065, Chemiefasern/Textilindustrie, 37./89. Jahrgang, Febr. 1987, S. 107f). Bei diesen Verfahren werden jedoch Filamentgruppen stark unterschiedlichen Verstreckverhältnisses vereinigt, mit dem Ziel, durch Unter- oder Überverstreckung einer Filamentgruppe beim Strecktexturieren Schlingen oder abstehende Faserenden zu erzeugen, um dem Multifilamentgarn Fasergarncharakter zu verleihen.

Schließlich sind Verfahren bekannt, bei denen ein falschdralltexturiertes Garn, das vorzugsweise aus Bündeln mit unterschiedlicher Kapillarstärke besteht, dadurch fasergarnähnlichen Charakter erhält, daß es durch extrem niedrige Auslaufspannung beim Texturieren und damit verbundenes Durchrutschen des Dralls, wechselweise in S- und Z-Richtung gedreht ist (vergleiche DE-OS 29 34 762 und EP-OS 0 022 065). Diese Garne weisen jedoch, ähnlich wie Stapelfasergarne, durch ihre hohe Drehung nur ein geringes Volumen auf und sind für den vorgesehenen Einsatzzweck ungeeignet.

Der Erfindung liegt die Aufgabe zugrunde, ein falschdralltexturiertes voluminöses synthetisches feinkapillariges, flusen- und schlingenfreies sowie in der Herstellung kostengünstiges Multifilamentgarn sowie ein Verfahren zum Herstellen eines derartigen Multifilamentgarnes anzugeben.

Zur Lösung dieser Aufgabe ist ein falschdralltexturiertes voluminöses synthetisches Multifilamentgarn aus einheitlichem Rohstoff, bestehend aus mindestens zwei Filamentgruppen mit verschiedenem, jedoch in sich im wesentlichen gleichen Einzeltiter ET₁ und ET₂ erfindungsgemäß dadurch gekennzeichnet, daß für den feineren Einzeltiter ET₂ < 1 dtex und für den Gesamttiter T des texturierten Garnes $\text{T > 100 x ET₂}$ gilt.

Durch die Auswahl der Einzeltiter der beiden Filamentgruppen ist es möglich, den "lappigen" Griff von Flächengebilden, die nur aus Multifilamentgarnen mit einem kleineren Einzeltiter als 1 dtex bestehen, zu überwinden. Vorzugsweise werden nur zwei verschiedene gesponnene Filamentgruppen der gemeinsamen simultanen Strecktexturierung vorgelegt. Die Filamentgarne gemäß der Erfindung sind voluminös. Sie weisen keine wechselweise S und Z gedrehten Filamentgruppen bzw. Kern- und Umhüllungsfilamentgruppen auf. Vorzugsweise (jedoch nicht notwendigerweise) sind die Filamentgarne gemäß der Erfindung drallfrei.

Weisen die Einzelkapillaren beider Filamentgruppen runden Querschnitt auf, so gilt zweckmäßigerweise für die Einzeltiter ET₁ und ET₂: $\text{3 < ET₁/ET₂ < 8}$ . Hierdurch ist trotz des feinen Einzeltiters ET₂ < 1 dtex gemäß der vorliegenden Erfindung eine ausreichende Steifigkeit des aus diesem Multifilamentgarn herzustellenden Flächengebildes erzielbar.

Gemäß einer besonderen Ausführungsform der vorliegenden Erfindung wird für die Einzelkapillaren der feineren Filamentgruppe ein runder Querschnitt und für die Einzelkapillaren der gröberen Filamentgruppe ein profilierter Querschnitt beispielsweise in Form eines ausgeprägten Y verwendet. Da der profilierte Querschnitt dem Multifilamentgarn bereits eine erhöhte Steifigkeit verleiht, sollte in diesem Fall das Titerverhältnis $\text{1,5 < ET₁/ET₂ < 4}$ gewählt werden.

Die verwendeten synthetischen Polymere können reine oder modifizierte Polyester oder Polyamide sein. Die Polyester können durch Direktveresterung oder Umesterung und nachfolgende Kondensation hergestellt worden sein. Anstelle von Ethylenglykol können noch andere Diole, wie 1,3-Propandiol, 1,4-Butandiol, etc. und anstelle der Terephthalsäure können auch andere Dicarbonsäuren wie Isophthalsäure, Adipinsäure, etc. eingesetzt werden. Die Polyamide können sowohl vom Typ 6 bzw. 6.6 oder deren Copolymere sein.

Ein Verfahren zum Herstellen eines synthetischen Multifilamentgarnes aus einheitlichem Rohstoff, bestehend aus mindestens zwei Filamentgruppen mit verschiedenem, jedoch in sich im wesentlichen gleichen Einzeltiter, bei welchem Verfahren die beiden Filamentgruppen ersponnen und anschließend im Falschdrallverfahren gemeinsam strecktexturiert werden, wobei die Spinnabzugsgeschwindigkeiten der beiden Filamentgruppen zwischen 2500 und 5000 m/min gewählt werden und die beiden Filamentgruppen unterschiedlich so vororientiert werden, daß das Verstreckverhältnis VE₁ der Filamentgruppe mit gröberem Einzeltiter kleiner ist als das Verstreckverhältnis VE₂ der Filamentgruppe mit feinerem Einzeltiter, wobei unter Verstreckverhältnis dasjenige Verstreckverhältnis zu verstehen ist, bei dem eine Strecktexturierung jeder der einzelnen Filamentgruppen eine Höchstzugkraftdehnung von 25 % ergäbe, ist erfindungsgemäß dadurch gekennzeichnet, daß
a) die Spinntiter der beiden Filamentgruppen so gewählt werden, daß für den feineren Einzeltiter ET₂ des streck-texturierten Garnes ET₂ < 1 dtex und den Gesamttiter T des strecktexturierten Garnes $\text{T > 100 x ET₂}$ gilt,
b) die Verstreckverhältnisse VE₁ und VE₂ so gewählt werden, daß $\text{VE₂ - VE₁ < 0,1}$ gilt,
c) das gemeinsame Strecktexturieren bei dem Streckverhältnis VE₁ der Filamentgruppe mit gröberem Einzeltiter durchgeführt wird,
d) und daß die Spannung des Garns nach Verlassen der Texturierspindel größer als 0,3 cN/dtex gewählt wird.

Bei dem erfindungsgemäßen Verfahren werden der Orientierungsgrad der beiden Filamentgruppen und das Verstreckverhältnis beim gemeinsam Strecktexturieren (Cotexturieren) so gewählt, daß beim Cotexturieren eine Verstreckung der beiden Filamentgruppen unter im wesentlichen gleicher Spannung erfolgt. Hierdurch ist es somit im Gegensatz zu den bisher bekannten Cotexturierverfahren, welche die Erzeugung von Schlingen oder abstehenden Faserenden zum Ziel haben, gelungen, ein falschdralltexturiertes feinkapillariges, flusen- und schlingenfreies Multifilamentgarn herzustellen. Darüber hinaus zeichnet sich das erfindungsgemäße Verfahren durch geringe Herstellungskosten aus.

Zum Erspinnen der beiden Filamentgruppen wird entsprechend dem allgemein üblichen Garnherstellungsprozeß das Rohstoffgranulat getrocknet, aufgeschmolzen, filtriert und durch Spinndüsen gepreßt. Die so entstandenen Multifilamentgarne werden durch einen Luftstrom abgekühlt, mit einer Spinnpräparation versehen, verwirbelt und aufgespult.

Die unterschiedliche Vororientierung der beiden Filamentgruppen kann durch Erspinnen bei verschiedenen Spinnabzugsgeschwindigkeiten auf verschiedenen Spinnanlagen erfolgen. In diesem Fall werden die beiden Filamentgruppen erst bei der Strecktexturierung vereinigt.

Nach einer bevorzugten Ausführungsform der Erfindung erfolgt die unterschiedliche Vororientierung der beiden Filamentgruppen durch geeignete verfahrenstechnische Maßnahmen an nebeneinander liegenden Spinnstellen, also mit gleicher Spinnabzugsgeschwindigkeit, so daß die beiden Filamentgruppen bereits nach dem Präparieren vereinigt und dann gemeinsam verwirbelt und aufgespult werden. Diese verfahrenstechnischen Maßnahmen zwecks einer höheren Vororientierung der gröberen Filamentgruppe können in einer Profilierung des Querschnitts der Einzelkapillare bestehen. Eine weitere Möglichkeit ist eine zusätzliche Wärmebehandlung der betreffenden Filamentgruppe in einem auf 80°C bis 150°C beheizten Rohr, das im Bereich zwischen Anblasung und Präparierung angebracht wird, wie z.B. in der EP-OS 0 013 101, Beispiel 5 und 6 sowie Figur 2 beschrieben.

Bevorzugte Einsatzgebiete des erfindungsgemäßen Multifilamentgarnes sind wasserabweisende Gewebe, Reinraumkleidung und die konduktive Komponente bei Sportbekleidung. Wird beim Strecktexturieren nur ein Heizer erwärmt, so entstehen hochschrumpfende Multifilamentgarne, die sich besonders zur Herstellung von feinporigen textilen Flächengebilden für Regenbekleidung und Reinraumkleidung eignen. Für den Einsatz in doppelflächigen Artikeln, die aus bekleidungsphysiologischen Gründen eine konduktive und eine sorptive Komponente enthalten, ist ein erfindungsgemäßes Garn mit einem Schrumpf < 10 % bei 130°C geeignet, was man durch zusätzliches Erwärmen des zweiten Heizers beim Strecktexturieren erhält.

Anhand der einzigen Figur, die den Zusammenhang zwischen dem Spinntiter und dem Verstreckverhältnis zeigt, soll nun die Vorgehensweise bei der Durchführung des erfindungsgemäßen Verfahrens erläutert werden.

In der Figur ist auf der Abszisse der Einzeltiter des Spinnfadens (Spinntiter), gemessen in dtex, in logarithmischem Maßstab aufgetragen. Auf der Ordinate ist das Verstreckverhältnis des Spinnfadens angegeben, beginnend mit 1:1,0 im Ursprung.

Bekanntlich ist ein Maß für den Orientierungsgrad einer Spinnware das bei der Strecktexturierung angewendete Verstreckverhältnis VE der Auslaufgeschwindigkeit am Lieferwerk 2 zur Einlaufgeschwindigkeit am Lieferwerk 1 an der Strecktexturiermaschine. Unter Verstreckverhältnis ist hierbei dasjenige Verstreckverhältnis zu verstehen, welches zu einer Höchstzugkraftdehnung des strecktexturierten Garnes von ca. 25 % führt.

Die in das Diagramm eingezeichneten Kurven a, b, c stellen den Zusammenhang zwischen dem Verstreckverhältnis und dem Spinntiter dar, wobei die Kurve a für ein Spinngarn einer Spinnabzugsgeschwindigkeit von 4000 m/min mit rundem Querschnitt der Einzelkapillare, die Kurve b für ein Spinngarn einer Spinnabzugsgeschwindigkeit von 3000 m/min mit rundem Querschnitt der Einzelkapillaren und die Kurve c für ein Spinngarn einer Spinnabzugsgeschwindigkeit von 3000 m/min mit einem Y-Querschnitt der Einzelkapillaren gilt.

Es ist nicht überraschend, daß sich alle Kurven für konstante Spinnabzugsgeschwindigkeit im Ursprung dieses Koordinatensystems ET = 0,01 → 0 und VE 1:1,0 treffen. Überraschend ist jedoch, daß sich die Kurven für konstante Spinnabzugsgeschwindigkeit als Gerade erweisen. Dadurch wird die Auswahl geeigneter Filamentgruppen (Spinnfäden) für die Durchführung des erfindungsgemäßen Verfahrens erleichtert.

Wie ohne weiteres ersichtlich, erlaubt das Diagramm bei Vorgabe der Spinntiter für die beiden Filamentgruppen die jeweilige Vororientierung der Filamentgruppen so zu wählen, daß ihre Verstreckverhältnisse die Bedingung $\text{VE₂ - VE₁ < 0,1}$ erfüllen.

Das erfindungsgemäße Verfahren wird nun anhand von Beispielen noch genauer erläutert.

### Beispiel I

Ein Spinnfaden 1 aus PET wird mit einer Förderung von 28 g/min durch Erspinnen aus 22 runden Bohrungen bei einer Spinnabzugsgeschwindigkeit von 4000 m/min hergestellt. Dieser Spinnfaden 1 mit dem Titer 70f22 wird probeweise einer Strecktexturiermaschine vorgelegt, deren Verstreckverhältnis auf 1:1,28 und deren Bügeleisentemperatur auf 195°C eingestellt sind, und mit 400 m/min Aufspulgeschwindigkeit strecktexturiert. Die Zugkraft des Garns nach Verlassen der Texturierspindel beträgt 24 cN. Bei dem anschließenden Reißversuch ergeben sich folgende Meßwerte: Feinheitsfestigkeit 36 cN/tex, Höchstzugkraftdehnung 24 %.

In analoger Weise wird ein Spinnfaden 2 aus dem gleichen Rohstoff mit einer Förderung von 20 g/min, einer Anzahl runder Bohrungen von 88 und einer Spinnabzugsgeschwindigkeit von 3000 m/min hergestellt. Nach dem Strecktexturieren des Spinnfadens 2 auf der gleichen Strecktexturiermaschine, bei gleicher Temperatur und Aufspulgeschwindigkeit wie bei dem Spinnfaden 1, jedoch mit einem Verstreckverhältnis von 1:1,34, wobei die Zugkraft des Garns nach Verlassen der Texturierspindel 23 cN beträgt, ergeben sich folgende Meßwerte: Feinheitsfestigkeit 37 cN/tex, Höchstzugkraftdehnung 25 %.

Das Verstreckverhältnis der beiden Spinnfäden 1 und 2 unterscheidet sich um 5 %, die Differenz ist also kleiner als 0,1.

Zum Herstellen eines erfindungsgemäßen Garnes werden beide Spinnfäden 1 und 2 (Filamentgruppen) gemeinsam an einer Texturierstelle unter den Bedingungen des Spinnfadens 1 strecktexturiert. Die Zugkraft des Garns nach Verlassen der Texturierspindel beträgt 51 cN. Hierbei entsteht ein schlingen- und flusenfreies voluminöses Multifilamentgarn mit folgenden Eigenschaften:
Feinheitsfestigkeit 37 cN/tex, Höchstzugkraftdehnung 22 %, Schrumpf von 41 % bei 130°C. Das Multifilamentgarn hat einen Gesamttiter von 116 dtex und enthält 88 Einzelkapillaren mit einem Einzeltiter ET₂ von 0,6 dtex und 22 Einzelkapillaren mit einem Einzeltiter ET₁ von 2,5 dtex.

Zur Veranschaulichung sind die Daten der Spinnfäden 1 und 2 als Punkte A und B in dem Diagramm der einzigen Figur eingetragen. Für alle weiteren Spinnfäden mit rundem Querschnitt, die auf ähnlichen Anlagen mit 3000 bzw. 4000 m/min gesponnen werden, kann man aus den Geraden a und b für die jeweiligen Einzeltiter die Verstreckverhältnisse entnehmen.

### Beispiel II

Bei diesem Beispiel wird für den Spinnfaden 2 mit feinerem Einzeltiter Einzelkapillaren von rundem Querschnitt und für den Spinnfaden 1 mit gröberem Einzeltiter Einzelkapillaren eines profilierten Querschnitts, beispielsweise in Form eines Y verwendet. Die Daten für die beiden Spinnfäden 1 (entsprechend Punkt C des Diagramms) und 2 sind wie folgt:

Die beiden Spinnfäden 1 und 2 werden auf nebeneinander angeordneten Spinndüsen derselben Spinnanlage, also mit derselben Spinnabzugsgeschwindigkeit, ersponnen. Nach dem Abkühlen und Präparieren der beiden bis dahin getrennt laufenden Spinnfäden werden diese zusammengeführt und vor der Aufspulung miteinander verwirbelt. Der so gewonnene kombinierte Spinnfaden wird unter den Bedingungen des Spinnfadens 1 strecktexturiert. Die Zugkraft des Garns nach Verlassen der Texturierspindel beträgt 51 cN. Das so erhaltene Garn ist flusen- und schlingenfrei und weist folgende Eigenschaften auf: Feinheitsfestigkeit 35 cN/tex, Höchstzugkraftdehnung 20 %, Schrumpf von 45 % bei 130°C. Das Multifilamentgarn hat einen Gesamttiter von 122 dtex und enthält 88 Einzelkapillaren runden Querschnitts mit einem Einzeltiter ET₂ von 0,6 dtex und 60 Einzelkapillaren eines Y-Querschnitts mit einem Einzeltiter ET₁ von 0,9 dtex.

Bei dieser Ausführungsform ist es auch möglich, die Steifigkeit des Garns zu variieren. Dies soll an einem Beispiel III veranschlaulicht werden.

### Beispiel III

Bei diesem Beispiel wird die Steifigkeit des Garns entsprechend den Punkten B′ und C′ in der Figur erhöht. Hierzu werden Spinnpumpen mit unterschiedlicher Förderung pro Umdrehung für die nebeneinander ersponnenen Spinnfäden 1 und 2 verwendet. Die Daten der beiden Spinnfäden sind wie folgt:

Der verwirbelte vereinigte Spinnfaden 1 + 2 wird mit dem Verstreckverhältnis 1:1,36 und im übrigen bei derselben Temperatur und Geschwindigkeit wie im Beispiel I strecktexturiert. Die Zugkraft des Garns nach Verlassen der Texturspindel beträgt 52 cN. Das so erhaltene voluminöse Multifilamentgarn ist flusen- und schlingenfrei und weist folgende Daten auf: Feinheitsfestigkeit 36 cN/tex, Höchstzugkraftdehnung 23 %, Schrumpf 42 % bei 130°C. Der Titer beträgt 118 dtex. Das Multifilamentgarn enthält 40 Einzelkapillaren runden Querschnitts mit einem Einzeltiter ET₂ von 0,8 dtex und 48 Einzelkapillaren eines Y-Querschnitts mit einem Einzeltiter ET₁ von 1,3 dtex.

Die folgenden Vergleichsbeispiele zeigen, daß es
1) durch Fachen der feinkapillarigen Spinnware vor dem Texturieren nicht möglich ist, ein flusenfreies Garn herzustellen;
2) auch durch Fachen von fein- und grobkapillarigem texturierten Garn nicht möglich ist, ein für die vorgesehenen Einsatzgebiete geeignetes Garn herzustellen. Dieses Ziel wird somit nur durch die vorliegende Erfindung erreicht.

### Vergleichsbeispiel 1

Zwei Spinnspulen des Spinnfadens 2 aus Beispiel I mit dem Titer 67f88 werden gemeinsam mit dem Streckverhältnis 1:1,34 und im übrigen unter den dort beschriebenen Bedingungen texturiert. Es entsteht ein flusiges Garn. Dieses Ergebnis stellt sich auch bei stufenweisem Absenken des Strecktexturierverhältnisses auf 1:1,28, auf 1:1,24 oder auf 1:1,20 ein, d.h. es lassen sich keine geeigneten Texturierbedingungen für dieses Garn finden.

### Vergleichsbeispiel 2

Die in Beispiel I beschriebenen Spinnfäden 1 und 2 werden gleichzeitig auf zwei nebeneinanderliegenden Texturierstellen unter den in Beispiel I angegebenen Texturierbedingungen, nämlich mit den Streckverhältnissen 1:1,28 bzw. 1:1,34 texturiert. Dadurch wird erreicht, daß beide Kapillarbündel mit gleicher Spannung aus der Texturierzone der Aufwicklung zugeführt werden. Trotz dieser optimalen Voraussetzungen gelang es nicht, durch Verwirbelung in einem Luftstrom beide Garne so intensiv zu durchmischen, wie es für ein geeignetes Kettgarn erforderlich ist. Bereits nach dem Texturierprozeß ist das Garn 2 mit dem feinen Einzeltiter 0,6 dtex so intensiv durchmischt, daß es sich im Luftstrom nicht mehr in dem für ein einwandfreies Durchmischen beider Garne erforderlichen Maß öffnen läßt.

Wie die angeführten Beispiele zeigen, ist es nur nach der Lehre der vorliegenden Erfindung möglich, einwandfreie falschdralltexturierte voluminöse (vorzugsweise drallfreie) Garne mit ET₂ kleiner 1 dtex und größerem Gesamttiter als 100 x ET₂ herzustellen.

## Patentansprüche

1. Falschdralltexturiertes voluminöses synthetisches Multifilamentgarn aus einheitlichem Rohstoff, bestehend aus mindestens zwei Filamentgruppen, wobei die Filamente der einen Filamentgruppe den gleichen Einzeltiter ET₁ und die Filamente der anderem Filamentgruppe den gleichen Einzeltiter ET₂ haben und der Einzeltiter ET₁ vom Einzeltiter ET₂ verschieden ist, dadurch gekennzeichnet, daß für den feineren Einzeltiter ET₂ < 1 dtex und für den Gesamttiter T des texturierten Garnes $\text{T > 100 x ET₂}$ gilt und daß für die Einzeltiter ET₁ und ET₂ bei rundem Querschnitt der Einzelkapillare beider Filamentgruppen $\text{3 < ET₁/ET₂ < 8}$ gilt.

2. Falschdralltexturiertes voluminöses synthetisches Multifilamentgarn aus einheitlichem Rohstoff, bestehend aus mindestens zwei Filamentgruppen, wobei die Filamente der einen Filamentgruppe den gleichen Einzeltiter ET₁ und die Filamente der anderem Filamentgruppe den gleichen Einzeltiter ET₂ haben und der Einzeltiter ET₁ vom Einzeltiter ET₂ verschieden ist, dadurch gekennzeichnet, daß für den feineren Einzeltiter ET₂ < 1 dtex und für den Gesamttiter T des texturierten Garnes $\text{T > 100 x ET₂}$ gilt, und daß für die Einzeltiter ET₁ und ET₂ bei rundem Querschnitt der Einzelkapillare der Filamentgruppe mit feinerem Einzeltiter und profiliertem Querschnitt der Einzelkapillare der Filamentgruppe mit gröberem Einzeltiter $\text{1,5 < ET₁/ET₂ < 4}$ gilt.

3. Falschdralltexturiertes voluminöses synthetisches Multifilamentgarn nach Anspruch 1 oder 2 dadurch **gekennzeichnet,** daß für die Gesamttiter T₁ und T₂ der beiden Filamentgruppen $\text{3/7 < T₁/T₂ < 7/3}$ gilt.

4. Verfahren zur Herstellung eines synthetischen Multifilamentgarnes aus einheitlichem Rohstoff, bestehend aus mindestens zwei Filamentgruppen mit verschiedenem, jedoch in sich im wesentlichen gleichen Einzeltiter, insbesondere nach einem der vorhergehenden Ansprüche, bei welchem Verfahren die beiden Filamentgruppen ersponnen und anschließend im Falschdrallverfahren gemeinsam strecktexturiert werden, wobei die Spinnabzugsgeschwindigkeiten der beiden Filamentgruppen zwischen 2500 und 5000 m/min gewählt werden und die beiden Filamentgruppen unterschiedlich so vororientiert werden, daß das Verstreckverhältnis VE₁ der Filamentgruppe mit gröberem Einzeltiter kleiner ist als das Verstreckverhältnis VE₂ der Filamentgruppe mit feinerem Einzeltiter, wobei unter Verstreckverhältnis dasjenige Verstreckverhältnis zu verstehen ist, bei dem eine Strecktexturierung jeder der einzelnen Filamentgruppen eine Höchstzugkraftdehnung von 25 % ergäbe, dadurch **gekennzeichnet,**
a) daß die Spinntiter der beiden Filamentgruppen so gewählt werden, daß für den feineren Einzeltiter ET₂ des strecktexturierten Garnes ET₂ < 1 dtex und den Gesamttiter T des strecktexturierten Garnes $\text{T > 100 x ET₂}$ gilt,
b) daß die Verstreckverhältnisse VE₁ und VE₂ so gewählt werden, daß $\text{VE₂ - VE₁ < 0,1}$ gilt,
c) daß das gemeinsame Strecktexturieren bei dem Streckverhältnis VE₁ der Filamentgruppe mit gröberem Einzeltiter durchgeführt wird,
d) und daß die Spannung des Garns nach Verlassen der Texturierspindel größer als 0,3 cN/dtex gewählt wird.

5. Verfahren nach Anspruch 4 dadurch **gekennzeichnet,** daß die beiden Filamentgruppen zwecks unterschiedlicher Vororientierung mit unterschiedlichen Spinnabzugsgeschwindigkeiten hergestellt und erst beim Strecktexturieren vereinigt werden.

6. Verfahren nach Anspruch 4, dadurch **gekennzeichnet,** daß die beiden Filamentgruppen bei gleicher Spinnabzugsgeschwindigkeit mit unterschiedlichen Orientierungen ersponnen und vor dem Strecktexturieren gemeinsam aufgespult werden.

7. Verwendung des Garnes nach einem der Ansprüche 1 bis 3 mit einem Schrumpf von > 10 % bei 130°C zur Herstellung wasserdichter Gewebe oder Maschenware.

8. Verwendung des Garnes nach einem der Ansprüche 1 bis 3 mit einem Schrumpf > 10 % bei 130°C zur Herstellung von feinporigem Gewebe oder Maschenware für Reinraumkleidung.

9. Verwendung des Garnes nach einem der Ansprüche 1 bis 3 mit einem Schrumpf < 10 % bei 130°C als konduktive Komponente bei der Herstellung von Sportbekleidung.

## Claims

1. A false twist textured bulky synthetic multifilament yarn made of a single raw material and consisting of at least two groups of filaments, the filaments of the one group having the same filament linear density FLD1 and the filaments of the other group having the same filament linear density FLD2, FLD1 being different from FLD2, characterized in that the finer filament linear density FLD2 is subject to the relation FLD2 < 1 dtex, the total linear density TLD of the textured yarn is subject to the relation $\text{TLD > 100 × FLD2}$ , and the filament linear densities FLD1 and FLD2, given a round cross-section for the individual filaments of the two groups of filaments, are subject to the relation $\text{3 < FLD1/FLD2 < 8}$ .

2. A false twist textured bulky synthetic multifilament yarn made of a single raw material and consisting of at least two groups of filaments, the filaments of the one group having the same filament linear density FLD1 and the filaments of the other group having the same filament linear density FLD2, FLD1 being different from FLD2, characterized in that the finer filament linear density FLD2 is subject to the relation FLD2 < 1 dtex, the total linear density TLD of the textured yarn is subject to the relation $\text{TLD > 100 × FLD2}$ and in that the filament linear densities FLD1 and FLD2, given a round cross-section for the individual filaments of a group of filaments having the finer filament linear density and a profiled cross-section for the individual filaments of the group of filaments having the coarser filament linear density, are subject to the relation $\text{1.5 < FLD1/FLD2 < 4}$ .

3. The false twist textured bulky synthetic multifilament yarn of claim 1 or 2, characterized in that the total linear densities TLD1 and TLD2 of the two groups of filaments are subject to the relation $\text{3/7 < TLD1/TLD2 < 7/3}$ .

4. A process for producing a synthetic multifilament yarn of a single raw material and consisting of at least two groups of filaments having different, but within each group essentially the same, filament linear densities, in particular as claimed in any one of the preceding claims, in which process the two groups of filaments are spun and then jointly draw textured by false twisting, the spinning take-off speeds for both the groups of filaments being between 2500 and 5000 m/min and the two groups of filaments being differently oriented in such a way that the draw ratio DR1 of the group of filaments having the coarser filament linear density is smaller than the draw ratio DR2 of the group of filaments having the finer filament linear density, the draw ratio being that draw ratio which, if each of the individual groups of filaments were subjected to draw texturing, would produce a breaking extension of 25%, characterized in that
a) the as-spun linear densities of the two groups of filaments are chosen in such a way that the finer filament linear density FLD2 of the draw textured yarn is subject to the relation FLD2 < 1 dtex and the total linear density TLD of the draw textured yarn is subject to the relation $\text{TLD > 100 × FLD2}$ ,
b) the draw ratios DR1 and DR2 are chosen in such a way that $\text{DR2 - DR1 < 0.1}$ holds,
c) the joint draw texturing is carried out at the draw ratio DR1 of the group of filaments having the coarser filament linear density,
d) and the tension of the yarn on leaving the texturing spindle is chosen to be greater than 0.3 cN/dtex.

5. The process of claim 4, characterized in that the two groups of filaments are produced at different spinning take-off speeds in order to achieve a difference in orientation and are only combined at the draw texturing stage.

6. The process of claim 4, characterized in that the two groups of filaments are spun at the same spinning take-off speed with different orientations and are wound up together prior to draw texturing.

7. The use of the yarn of any one of claims 1 to 3 having a shrinkage of > 10% at 130°C for manufacturing waterproof woven or knitted fabric.

8. The use of the yarn of any one of claims 1 to 3 having a shrinkage > 10% at 130°C for manufacturing finely pored woven or knitted fabric for clean room clothing.

9. The use of the yarn of any one of claims 1 to 3 having a shrinkage < 10% at 130°C as a conductive component in the manufacture of sportswear.

## Revendications

1. Fil multifilament synthétique volumineux, texturé par fausse torsion, compose d'au moins deux groupes de filaments, dans lequel les filaments d'un premier groupe de filaments ont le même titre individuel ET₁ et les filaments de l'autre groupe de filaments le même titre individuel ET₂, et le titre individuel ET₁ est différent du titre individuel ET₂, caractérisé en ce que, pour le titre individuel le plus fin, on a ET₂ < 1 dtex et, pour le titre total T du fil texturé, $\text{T > 100 x ET₂}$ et en ce que, pour les titres individuels ET₁ et ET2, on a $\text{3 < ET₁/ET₂ < 8}$ dans le cas d'une section ronde des capillaires individuels des deux groupes de filaments.

2. Fil multifilament synthétique volumineux texturé par fausse torsion, fait d'une matière première unique, composé d'au moins deux groupes de filaments, dans lequel les filaments d'un groupe de filaments ont le même titre individuel ET₁ et les filaments de l'autre groupe de filaments le même titre individuel ET₂, et le titre individuel ET₁ est différent du titre individuel ET₂, caractérisé en ce que, pour le titre individuel le plus fin, on a ET₂ < 1 dtex et, pour le titre total T du fil texturé, on a $\text{T > 100 ET₂}$ , et en ce que, pour les titres individuels ET₁ et ET₂, on a $\text{1,5 < ET₁/ET₂ < 4}$ dans le cas d'une section ronde des capillaires individuels du groupe de filaments possédant le titre individuel le plus fin et d'une section profilée des capillaires individuels du groupe de filaments possédant le titre individuel le plus grossier.

3. Fil multifilament synthétique volumineux texturé par fausse torsion selon la revendication 1 ou 2, caractérisé en ce que, pour les titres totaux T₁ et T₂ des deux groupes de filaments, on a $\text{3/7 < T₁/T₂ < 7/3}$ .

4. Procédé de fabrication d'un fil multifilaments synthétiques à base d'une matière première unique, composé d'au moins deux groupes de filaments possédant des titres individuels différents, mais sensiblement identiques dans chaque groupe, en particulier selon une des revendications précédentes, dans lequel procédé les deux groupes de filaments sont filés, puis texturés par étirage ensemble dans le procédé de fausse torsion, les vitesses d'extraction de filage des deux groupes de filaments étant choisies entre 2500 et 5000 m/min et les deux groupes de filaments étant préorientés différemment, en ce que le rapport d'étirage VE₁ du groupe de filaments possédant le titre individuel le plus grossier est plus petit que le rapport d'étirage VE₂ du groupe de filaments possédant le titre individuel le plus fin, où l'on entend par rapport d'étirage le rapport d'étirage auquel un texturage par étirage de chacun des groupes de filaments individuels donnerait un allongement de 25 % à la force de traction maximale, caractérisé
a) en ce que les titres de filature des deux groupes de filaments sont choisis de manière que, pour le titre individuel ET₂ le plus fin du fil texturé par étirage, on ait ET₂ < 1 dtex et, pour le titre total T du fil texturé par étirage, $\text{T > 100 ET₂}$ ,
b) en ce que les rapports d'étirage VE₁ et VE₂ sont choisis de manière que $\text{VE₂ - VE₁ < 0,1}$ ,
c) en ce que le texturage par étirage commun est effectué au rapport d'étirage VE₁ du groupe de filaments possédant le titre individuel le plus grossier,
d) et en ce que la tension du fil lorsqu'il a quitté la broche de texturage est choisie supérieure à 0,3 cN/dtex.

5. Procédé selon la revendication 4, caractérisé en ce que les deux groupes de filaments sont produits à des vitesses d'extraction de filage différentes, afin de présenter des préorientations différentes, et qu'ils ne sont réunis qu'au moment du texturage par étirage.

6. Procédé selon la revendication 4, caractérisé en ce que les deux groupes de filaments sont filés à la même vitesse d'extraction de filage, mais avec des orientations différentes, et qu'ils sont bobinés ensemble avant le texturage par étirage.

7. Utilisation du fil selon une des revendications 1 à 3, possédant un retrait > 10 % à 130°C, pour la production de tissus ou tricots étanches à l'eau.

8. Utilisation du fil selon une des revendications 1 à 3, possédant un retrait > 10 % à 130°C, pour la production de tissus ou tricots à pores fins pour vêtements de chambre blanche.

9. Utilisation du fil selon une des revendications 1 à 3, possédant un retrait < 10 % à 130°C en tant que constituant conducteur pour la fabrication de vêtements de sport.
